# EUROPÄISCHE PATENTANMELDUNG

(11) **EP 4 725 618 A1**
(43) Veröffentlichungstag der Anmeldung: **15.04.2026**
(21) Anmeldenummer: 25207906.6
(22) Anmeldetag: 10.10.2025
(51) Int. Cl.: B05D 1/02, B05B 13/02, B05D 1/30, B05D 1/00, B05D 3/02

(54) **VERFAHREN ZUM BESCHICHTEN VON KLEINTEILEN MIT EINER BESCHICHTUNGSVORRICHTUNG**

(30) Priorität: 11.10.2024 DE 102024129417
(71) Anmelder: Special Coatings GmbH & Co. KG, 82205 Gilching (DE)
(72) Erfinder: König, Maximilian, 82205 Gilching (DE)
(74) Vertreter: Grünecker Patent- und Rechtsanwälte PartG mbB

(57) **Zusammenfassung**

Verfahren zum Beschichten von Kleinteilen mit einer Beschichtungsvorrichtung, die Beschichtungsvorrichtung umfassend eine drehbar gelagerte Aufnahme, in der die Kleinteile während des Beschichtens aufgenommen werden, einer Materialzufuhr, durch die während des Beschichtens zumindest zeitweise Beschichtungsmaterial zugeführt wird, einer Trocknungseinrichtung, mit der das Beschichtungsmaterial auf den Kleinteilen getrocknet wird, und einer Absaugung, die zumindest zeitweise während des Beschichtens einen Fluidvolumenstrom von der Aufnahme in einen Außenraum bewirkt, wobei das Verfahren basierend auf einem vorgegebenen Schichtmerkmal der Beschichtung ein Steuern von wenigstens einem von einem Feststoffgehalt des Beschichtungsmaterials, einer Zufuhrrate des Beschichtungsmaterials, einer Absaugrate der Absaugung, einer Strahlungsleistung der Bestrahlungseinrichtung, einer Drehzahl der Aufnahme, einer Neigung der Aufnahme umfasst.

## Beschreibung

Die vorliegende Erfindung betrifft ein Verfahren zum Beschichten von Kleinteilen mit einer Beschichtungsvorrichtung gemäß Anspruch 1, sowie eine Beschichtungsvorrichtung zum Beschichten von Kleinteilen gemäß Anspruch 12.

### Stand der Technik

Verfahren und Vorrichtungen zum Beschichten von Kleinteilen sind aus dem Stand der Technik grundsätzlich bekannt.

So offenbart beispielsweise die EP 1 916 905 B1 eine Vorrichtung zur Beschichtung von Kleinteilen, die eine in Rotation versetzbare Trommel umfasst, wobei die Kleinteile während der Rotation der Trommel elektromagnetischer Strahlung ausgesetzt werden und damit das Beschichtigungsmaterial, das im Inneren der Trommel auf die Kleinteile aufgebracht wurde, getrocknet oder gehärtet wird. Neben der Bestrahlung können auch andere Verfahren zum Trocknen, wie beispielsweise Induktion oder Warumluftzufuhr genutzt werden, um das Material auf den Kleinteilen zu trocknen.

Die Beschichtungen können bekanntermaßen viele Zielstellungen erfüllen. So kann es sich um rein dekorative Beschichtungen handeln, die beispielsweise eine bestimmte Farbgebung oder ein bestimmtes Reflexionsverhalten des beschichteten Kleinteils im sichtbaren Licht sicherstellen. Auch funktionelle Beschichtungen, die beispielsweise die Beständigkeit der Kleinteile gegenüber Umwelteinflüssen wie korrosiven oder ätzenden Flüssigkeiten erhöhen, sind bekannt. Auch Beschichtungen zum Sicherstellen oder Erfüllen von Sterilitätsanforderungen an Kleinteile können mit den bekannten Beschichtungsvorrichtungen und Verfahren realisiert werden. Ebenfalls ist bekannt, Haft- oder Gleitmittel oder andere funktionale Beschichtungen auf Kleinteile aufzubringen.

Da die Kleinteile üblicherweise eine komplexe und gegebenenfalls nicht reguläre Oberfläche aufweisen, ist es bisher schwierig, die Beschichtung von Kleinteilen so durchzuführen, dass die gewünschte Zielstellung, wie beispielsweise bestimmte optische oder chemische oder physikalische Eigenschaften oder anderen Schichtmerkmalen, der beschichteten Kleinteile erreicht werden und gleichzeitig der Beschichtungsvorgang möglichst ökonomisch und ökologisch sinnvoll durchgeführt werden kann.

### Aufgabe

Ausgehend vom bekannten Stand der Technik, besteht die zu lösende technische Aufgabe somit darin, ein Verfahren zum Beschichten von Kleinteilen sowie eine Beschichtungsvorrichtung zum Beschichten von Kleinteilen anzugeben, mit denen eine zuverlässige und gleichzeitig kostengünstige Beschichtung von Kleinteilen ermöglicht wird.

### Lösung

Diese Aufgabe wird erfindungsgemäß durch das Verfahren zum Beschichten von Kleinteilen gemäß Anspruch 1 sowie die Beschichtungsvorrichtung zum Beschichten von Kleinteilen gemäß Anspruch 12 gelöst. Vorteilhafte Weiterbildungen der Erfindung sind in den Unteransprüchen erfasst.

Erfindungsgemäß ist ein Verfahren zum Beschichten von Kleinteilen mit einer Beschichtungsvorrichtung vorgesehen, die Beschichtungsvorrichtung umfassend eine drehbar gelagerte Aufnahme, in der die Kleinteile während des Beschichtens aufgenommen werden, einer Materialzufuhr, durch die während des Beschichtens zumindest zeitweise Beschichtungsmaterial zugeführt wird, einer Trockungseinrichtung, mit der das Beschichtungsmaterial auf den Kleinteilen getrocknet wird, und einer Absaugung, die zumindest zeitweise während des Beschichtens einen Fluidvolumenstrom von der Aufnahme in einen Außenraum bewirkt, wobei das Verfahren basierend auf einem vorgegebenen Schichtmerkmal der Beschichtung ein Steuern von wenigstens einem von einem Feststoffgehalt des Beschichtungsmaterials, einer Zufuhrrate des Beschichtungsmaterials, einer Absaugrate der Absaugung, einer Leistung der Trocknungseinrichtung, einer Drehzahl der Aufnahme, einer Neigung der Aufnahme umfasst.

Das Aufnehmen der Kleinteile während der Beschichtung in der drehbar gelagerten Aufnahme umfasst erfindungsgemäß eine lose, nicht geordnete Aufnahme von Kleinteilen, sodass diese sich bei Drehung der drehbar gelagerten Aufnahme bevorzugt chaotisch innerhalb der Aufnahme bewegen und verteilen können.

Die Trockungseinrichtung kann grundsätzlich beliebig ausgebildet sein, sofern mit ihr ein Trocknen des Beschichtungsmaterials bewirkt werden kann. Bevorzugt können hierzu Bestrahlungseinrichtungen verwendet werden, die elektromagnetische, insbesondere infrarote oder ultraviolette Strahlung emittieren können. Aber auch eine Warmluftzufuhr oder ein Trocknen mittels Induktion sind denkbar. Unter der Leistung der Trocknungseinrichtung ist je nach Ausbildung der Trocknungseinrichtung beispielsweise eine Strahlungsleistung (bei Ausbildung als Bestrahlungseinrichtung) oder eine Temperatur und ein Durchfluss von Warmluft oder eine Induktionsleistung oder entsprechender Parameter zu verstehen, der indikativ für die Fähigkeit der Trocknungseinrichtung ist, beispielsweise eine bestimmte Menge Beschichtungsmaterial in einer vorgegebenen Zeiteinheit (beispielsweise Sekunden) zu trocknen.

Unter dem Schichtmerkmal kann grundsätzlich jede physikalische und/oder chemische und/oder optische und/oder haptische Eigenschaft verstanden werden, die von der getrockneten Beschichtung erfüllt werden soll. Beispielsweise kann es sich dabei um eine vorgegebene Schichtdicke oder vorgegebene durchschnittliche Schichtdicke oder vorgegebene minimale oder maximale Schichtdicke, Opazität, Farbsättigung, Säure- oder Basenbeständigkeit, Kratzbeständigkeit oder ähnliches handeln. Die Erfindung ist diesbezüglich nicht beschränkt. Das Schichtmerkmal kann der Steuereinheit vorgegeben werden und diese kann automatisch die übrigen Prozessparameter bestimmen oder die Prozessparameter können manuell oder teil-automatisiert basierend auf dem vorgegebenen Schichtmerkmal bestimmt und anschließend der Steuereinheit zur Steuerung eingegeben werden.

Das Beschichtungsmaterial umfasst erfindungsgemäß neben einem Feststoffgehalt, der nach Trocknen im Wesentlichen die eigentliche Beschichtung bildet, auch andere Komponenten, die insbesondere flüssig sein können, wie beispielsweise Lösungsmittel oder andere flüchtige Substanzen und/oder Komponenten, die bei Erwärmen eine Klebe- oder Haftwirkung zwischen den Feststoffen des Beschichtungsmaterials und/oder den Kleinteilen und den Feststoffen des Beschichtungsmaterials bewirken können. Die Erfindung ist hinsichtlich der genauen Zusammensetzung des Beschichtungsmaterials und insbesondere des Feststoffgehalts nicht beschränkt.

Durch das Steuern der Prozessparameter, die die Ausbildung der Beschichtung auf den Kleinteilen maßgeblich beeinflussen, sodass ein vorgegebenes Schichtmerkmal erreicht wird, kann sichergestellt werden, dass nur so viel Beschichtungsmaterial verwendet werden muss, wie zum Erreichen des gewünschten Schichtmerkmals, das beispielsweise mit optischen oder funktionalen Eigenschaften verknüpft sein kann, erforderlich ist. Hierdurch wird zum einen sichergestellt, dass ein zuverlässiges Beschichtungsergebnis vorliegt. Gleichzeitig wird jedoch durch gezielte Steuern des Beschichtungsvorgangs sichergestellt, dass nur möglichst wenig Beschichtungsmaterial verwendet werden muss. Dies ist ökonomisch und ökologisch vorteilhaft.

Das Steuern kann weiterhin basierend auf einer vorgegebenen Prozesszeit erfolgen.

Die vorgegebene Prozesszeit kann beispielsweise zwischen 5 und 150 oder zwischen 10 und 120 Minuten betragen und so gewählt sein, dass sichergestellt wird, dass die Kleinteile mit ausreichend Beschichtungsmaterial versehen werden. Die Prozesszeit kann zusätzlich oder alternativ auch durch andere Randbedingungen, wie beispielsweise den Durchsatz an beschichteten Kleinteilen beschränkt oder vorgegeben sein, sodass nicht beliebig viel Prozesszeit zur Verfügung steht. Wird die Prozesszeit vorgegeben, können die übrigen Prozessparameter in dieser Ausführungsform so eingestellt werden, dass bei Einhalten der Prozesszeit dennoch das vorgegebene Schichtmerkmal erreicht wird, was zur Verbesserung der ökonomischen Rahmenbedingungen beitragen kann.

Es kann vorgesehen sein, dass das Steuern weiterhin basierend auf einer zu beschichtenden Oberfläche der Kleinteile erfolgt.

Die zu beschichtende Oberfläche kann insbesondere der Flächeninhalt der zu beschichtenden Oberfläche der Kleinteile sein und kann genutzt werden, um zusammen mit dem vorgegebenen Schichtmerkmal festzulegen, wie viel Feststoff pro Kleinteil auf die Kleinteile aufgebracht werden muss, um die gewünschte Beschichtung zu erreichen. Zusammen mit der zu beschichtenden Oberfläche kann in einer Ausführungsform auch die Anzahl der zu beschichtenden Kleinteile vorgegeben werden, sodass eine insgesamt zu beschichtende Oberfläche bestimmt und daraus, zusammen mit dem vorgegebenen Schichtmerkmal, die gesamte notwendige Menge Beschichtungsmaterial bestimmt wird, die erforderlich ist, um die Beschichtung aller Kleinteile zu erreichen. Basierend hierauf kann ein genaueres Einstellen der Prozessparameter erfolgen, sodass das Beschichtungsergebnis zuverlässig erreicht werden kann.

Es kann vorgesehen sein, dass das Verfahren ein Aufbringen von wenigstens zwei Teilschichten umfasst und dass die Teilschichten zusammen die Beschichtung bilden.

Die Teilschichten können sich hinsichtlich des Beschichtungsmaterials unterscheiden oder auch aus demselben Beschichtungsmaterial bestehen, aber zeitlich nacheinander aufgebracht werden. Die erste Ausführungsform ist dann von Vorteil, wenn durch das Beschichten unterschiedliche Eigenschaften realisiert werden sollen. Ist beispielsweise eine Farbgebung und Kratzbeständigkeitsverbesserung beabsichtigt, so kann zunächst eine Farbschicht aufgebracht werden, die anschließend mit einer klaren, aber gegen Kratzer beständigen Schicht versehen wird. Die Prozessparameter können dann für jede der Teilschichten einzeln bestimmt werden. Mit dieser Ausführungsform kann ein flexibles Beschichten mit verbesserter ökonomischer und ökologischer Verträglichkeit erreicht werden.

Insbesondere kann vorgesehen sein, dass das Verfahren ein Bestimmen von Teilschichtmerkmalen umfasst und dass das Steuern ein Steuern von wenigstens einem von einem Feststoffgehalt des Beschichtungsmaterials, einer Zufuhrrate des Beschichtungsmaterials, einer Absaugrate der Absaugung, einer Leistung der Trocknungseinrichtung, einer Drehzahl der Aufnahme basierend auf jedem der Teilschichtmerkmale umfasst.

Die Teilschichtmerkmale können so gewählt werden, dass sie zum einen den gewünschten Effekt und zum anderen beispielsweise die so erstellte gesamte Beschichtung ein bestimmtes Merkmal, wie etwa eine vorgegebene Schichtdicke erreichen. Anhand obigen Beispiels kann dies beispielsweise umfassen, dass zunächst eine notwendige Teilschichtdicke für das Erreichen des ersten Teilschichtmerkmals, wie etwa der optischen oder funktionalen Eigenschaften wie beispielsweise der Farbgebung (oder allgemeiner einer optisch aktiven Schicht oder einer Aktivierung der Oberfläche durch einen Primer oder einer sonstigen physikalischen und/oder chemischen Veränderung der Oberfläche des Kleinteils) bestimmt wird und anschließend, basierend auf der vorgegebenen Schichtdicke und der bestimmten Teilschichtdicke für die erste Teilschicht, die verbleibende mögliche Schichtdicke für die Schichtdicke zum Erreichen des Teilschichtmerkmals der zweiten Schicht, wie etwa einer erhöhten Kratzbeständigkeit (oder sonstigen bisher beschriebenen Schichtmerkmalen oder Teilschichtmerkmalen) bestimmt wird. Wird hier festgestellt, dass die mit den jeweiligen Schichten assoziierte Funktion bzw. das Schichtmerkmal mit den so bestimmten Schichtdicken bzw. Teilschichtdicken nicht erreicht werden kann, kann entweder die vorgegebene Schichtdicke erhöht oder die Teilschichtdicken so modifiziert werden, dass die gewünschte Funktion dennoch zumindest im Wesentlichen erreicht wird, aber die vorgegebene Schichtdicke nicht überschritten wird. Basierend auf den Teilschichtdicken können dann die Prozessparameter je nach Notwendigkeit eingestellt werden. Mit diesem Verfahren kann das Ausbilden auch sehr dünner Schichten zuverlässig erreicht werden, wobei durch die gezielte Einstellung der Prozessparameter entsprechend dünne, vorgegebene Schichtdicken realisierbar sind.

Das Steuern kann weiterhin basierend auf einem vorgegebenen Feststoffgehalt des Beschichtungsmaterials erfolgen.

Der Feststoffgehalt kann in einigen Ausführungsformen eine vorgegebene Größe sein, die beispielsweise aufgrund von Produktvorgaben oder Verwendungsvorschriften bestimmter Beschichtungsmaterialien eingehalten werden muss. In solchen Ausführungsformen wird der Feststoffgehalt des Beschichtungsmaterials nicht mehr frei als Prozessparameter steuerbar sein, sodass dieser als Randbedingung in die Bestimmung der übrigen Prozessparameter eingeht. Dadurch kann bestimmten Anforderungen, die sich aus den Feststoffen des Beschichtungsmaterials selbst ergeben, Rechnung getragen werden und gleichzeitig ein zuverlässiges Beschichten realisiert werden.

Es kann vorgesehen sein, dass:
- der Feststoffgehalt zwischen 0,5% und 25% Massenanteil oder zwischen 0,75% und 15% Massenanteil beträgt und/oder
- die Zufuhrrate zwischen 1g/min und 200g/min oder zwischen 1g/min und 120g/min beträgt und/oder
- die Absaugrate zwischen 10m³/h und 1400m³/h oder zwischen 50m³/h und 1000m³/h beträgt und/oder
- die Leistung so gesteuert wird, dass eine Kleinteiltemperatur zwischen 3°C und 150°C oder zwischen 10°C und 130°C erreicht wird und/oder
- die Drehzahl der Aufnahme zwischen 1dpm und 50dpm oder zwischen 1dpm und 28dpm beträgt.

Als weiterer Parameter könnte beispielsweise auch eine Neigung der Aufnahme eingestellt werden, um eine Mischung der Kleinteile zu verändern. Die Trommelneigung kann beispielsweise zwischen 10° und 80°, insbesondere zwischen 40° und 60° relativ zur Horizontalen oder Vertikalen eingestellt werden.

Es hat sich gezeigt, dass mit einer Kombination dieser Prozessparameter für den Feststoffgehalt, die Zufuhrrate, die Absaugrate, die Trocknungsleistung sowie die Drehzahl besonders vorteilhaft auch Beschichtungen mit sehr dünnen Schichtdicken bis zu 4 µm oder sogar weniger erzielt werden können, was unter ökonomischen und ökologischen Gesichtspunkten besonders vorteilhaft ist.

Es kann vorgesehen sein, dass das Steuern ein Steuern des Feststoffgehalts des Beschichtungsmaterials, der Zufuhrrate des Beschichtungsmaterials, der Absaugrate der Absaugung, der Leistung der Trocknungseinrichtung und der Drehzahl der Aufnahme umfasst.

Durch Steuerung aller verfügbaren Prozessparameter (soweit der Feststoffgehalt des Beschichtungsmaterials nicht festgelegt ist oder wenn dieser festgelegt ist ohne Steuern desselben) besonders dünne Schichtdicken bis hinunter zu 4µm oder weniger als 4 µm erreicht werden können.

Die Beschichtungsvorrichtung kann eine Eingabeeinrichtung zum Eingeben von für das vorgegebene Schichtmerkmal indikativen Informationen umfasst, wobei das Verfahren weiterhin ein Steuern basierend auf den Informationen umfasst.

Die indikativen Informationen können entweder eine zu erreichende Schichtdicke, eine zu erreichende Kratzbeständigkeit oder eine Deckkraft einer Farbschicht oder ähnliches sein. Mit dieser Ausführungsform kann durch externes Zurverfügungstellen des Schichtmerkmals oder entsprechend indikativer Informationen ein automatisiertes Einstellen der übrigen Prozessparameter erreicht werden, was den Bedienkomfort verbessert.

Es kann vorgesehen sein, dass das Eingeben ein manuelles Eingeben und/oder ein automatisches Einlesen der Informationen umfasst.

Das manuelle Eingeben kann beispielsweise über eine Tastatur oder einen Touchscreen durch einen Bediener erfolgen und gewährleistet somit eine große Flexibilität bei der Festlegung der Randbedingungen des Beschichtungsvorgangs. Das Einlesen von Informationen kann beispielsweise über einen Barcodescanner (oder QR-Code-Scanner oder ähnliches) oder eine Texterkennung erfolgen, wobei der Barcodescanner einen Barcode (oder entsprechend ein QR-Code oder andere Codierung), der beispielsweise mit den zu beschichtenden Kleinteilen mitgeliefert wurde, einlesen kann, indem die betreffenden Informationen kodiert sein können. Die Verwendung einer Texterkennung kann beispielsweise dann vorteilhaft sein, wenn die betreffenden Informationen in einem Auftragsschreiben oder ähnlichem enthalten sind und dieses automatisiert ausgelesen werden soll. Hierdurch kann sich der Aufwand für einen Bediener zum Steuern des Verfahrens reduzieren.

Erfindungsgemäß ist weiterhin eine Beschichtungsvorrichtung zum Beschichten von Kleinteilen vorgesehen, die Beschichtungsvorrichtung umfassend eine drehbar gelagerte Aufnahme, in der die Kleinteile während des Beschichtens aufgenommen werden können, einer Materialzufuhr, durch die während des Beschichtens zumindest zeitweise Beschichtungsmaterial zugeführt werden kann, einer Trocknungseinrichtung, mit der das Beschichtungsmaterial auf den Kleinteilen getrocknet werden kann, einer Absaugung, die zumindest zeitweise während des Beschichtens einen Fluidvolumenstrom von der Aufnahme in einen Außenraum bewirken kann, und einer Steuereinheit, die ausgebildet ist, basierend auf einem vorgegebenen Schichtmerkmal der Beschichtung wenigstens eines von einem Feststoffgehalt des Beschichtungsmaterials, einer Zufuhrrate des Beschichtungsmaterials, einer Absaugrate der Absaugung, einer Leistung der Trocknungseinrichtung, einer Drehzahl der Aufnahme zu steuern.

Die Steuereinheit kann als Computer mit zugeordnetem Speicher und Prozessor ausgebildet sein. In dem Speicher können insbesondere Programminstruktionen hinterlegt sein, die, wenn sie von dem Prozessor ausgeführt werden, der Steuereinheit ermöglichen, den Beschichtungsvorgang zu steuern.

Mit dieser Beschichtungsvorrichtung ist das zuverlässige Beschichten von Kleinteilen auch mit sehr geringen Schichtdicken bis zu 4 µm oder weniger bei gleichzeitig ökonomischem Betrieb der Beschichtungsvorrichtung möglich.

Es kann vorgesehen sein, dass die Beschichtungsvorrichtung zum Ausführen eines Verfahren nach einer der vorangegangenen Ausführungsformen ausgebildet ist.

Hiermit können die Vorteile der im Zusammenhang mit dem Verfahren beschriebenen Ausführungsformen in der Beschichtungsvorrichtung Anwendung finden.

Die Beschichtungsvorrichtung kann eine Eingabeeinrichtung zum Eingeben von für das Schichtmerkmal indikativen Informationen umfassen, wobei die Steuereinheit ausgebildet ist, das Steuern basierend auf den eingegebenen Informationen durchzuführen.

Hiermit können der Steuereinheit die notwendigen Informationen zum Schichtmerkmal möglichst einfach und zuverlässig übergeben werden.

Es kann vorgesehen sein, dass die Eingabeeinrichtung zum manuellen Eingeben und/oder automatischen Einlesen der Informationen ausgebildet ist.

Die Eingabeeinrichtung kann im Falle der manuellen Eingabe beispielsweise als Tastatur oder Touchscreen ausgeführt sein und mit der Steuereinheit zum Zwecke des Datenaustausches verbunden sein. Das automatische Einlesen kann beispielsweise über einen Barcode-Scanner, QR-Scanner oder eine Texterkennung erfolgen. Die Informationen können insbesondere Informationen sein, die das Schichtmerkmal beispielsweise numerische spezifizieren oder dieses kodieren oder mit diesem assoziiert sind. Hierdurch wird der Betrieb der Beschichtungsvorrichtung vereinfacht.

### Kurze Beschreibung der Figuren

- Figur 1: zeigt eine Ausführungsform einer Beschichtungsvorrichtung.
- Figur 2: zeigt ein Fließschema eines Verfahrens zum Beschichten von Kleinteilen gemäß einer Ausführungsform.

### Ausführliche Beschreibung

Figur 1 zeigt eine Beschichtungsvorrichtung 100 zum Beschichten von Kleinteilen 130. Die Kleinteile sind im Sinne der Erfindung nicht beschränkt und können beispielsweise Funktionselemente für Bedienelemente in Autos oder anderen Fahrzeugen, Schlüsselanhänger, Stifte oder Teilen von Stiften, Dichtungen oder Dichtungselemente oder Kleinteile im Bereich der Medizintechnik sein. Die Kleinteile weisen üblicherweise eine Abmessung von einigen Millimetern bis hin zu wenigen Zentimetern in jeder Raumrichtung auf und können beispielsweise ein Volumen aufweisen, das in einen Würfel mit einer Kantenlänge von 5 Zentimetern oder 6 Zentimetern oder auch weniger als 5 Zentimetern wie beispielsweise 3 Zentimetern passt. Bei länglichen Produkten, die eine Ausdehnung in einer Raumrichtung ausweisen, die größer ist als die Ausdehnung in den zwei dazu senkrechten Raumrichtungen, können die Produkte beispielsweise in einen Quader mit einer Kantenlänge von 3x3x8 Zentimetern passen. Dies sind jedoch nur Beispiele und die Erfindung ist diesbezüglich nicht beschränkt.

Die Beschichtung der Kleinteile kann eine funktionale und/oder dekorative Beschichtung sein. Unter einer funktionalen Beschichtung ist eine solche Beschichtung zu verstehen, die die Eigenschaften der Oberfläche des Kleinteils verändert, beispielsweise indem die Korrosionsbeständigkeit oder Haft- oder Klebeeigenschaften beispielsweise gegenüber bestimmten Materialien (etwa durch Aufbringen einer metallisierten oder gummihaltigen Beschichtung) des beschichteten Kleinteils verglichen mit dem nicht beschichteten Kleinteil oder die Beständigkeit gegenüber Kratzern verglichen mit dem nicht beschichteten Kleinteil verbessert wird. Optische oder dekorative Beschichtungen können beispielsweise solche Beschichtungen sein, die die Farbe des Kleinteils ändern oder bestimmte optische Effekte, wie beispielsweise Glanzeffekte oder metallische Effekte auf der Oberfläche des Kleinteils erzeugen. Die Erfindung ist jedoch hinsichtlich der Eigenschaften der aufgebrachten Beschichtung nicht beschränkt. Grundsätzlich umfasst das auf die Kleinteile aufzubringende Beschichtungsmaterial einen Feststoffanteil, der im Wesentlichen aufgrund seiner physikalischen und/oder chemischen Eigenschaften die Eigenschaften der Beschichtung definiert. Der Feststoffanteil kann in einer Ausführungsform bei Zimmertemperatur feste Bestandteile umfassen, kann aber beispielsweise auch Bestandteile umfassen, die bei Zimmertemperatur nicht in festem Aggregatszustand vorliegen und sich erst mit dem Trocknen verfestigen. Unter dem Begriff des Feststoffanteils sollen im Sinne dieser Offenbarung auch alle Bestandteile verstanden werden, die beispielsweise eine Modifikation der Oberfläche des Kleinteils (beispielsweise ein Aufrauen durch Säure) bewirken, also allgemein alle Bestandteile, die, wie oben beschrieben, eine physikalische und/oder chemische Eigenschaft der Beschichtung definieren und/oder mit der Oberfläche des Kleinteils chemisch und/oder physikalisch reagieren.

Die Beschichtungsvorrichtung 100 umfasst eine drehbar gelagerte Aufnahme 102, die hier als Hohlraum gezeigt ist und um eine Drehachse R drehbar gelagert ist. Die Aufnahme kann beispielsweise eine zylindrische Form aufweisen, in die die Kleinteile 130 eingebracht werden können. Die Aufnahme ist dabei so ausgestaltet, dass die Kleinteile 130 in der Aufnahme ungeordnet vorliegen, während die Beschichtung der Kleinteile 130 erfolgt. Insbesondere ist vorgesehen, dass in der Aufnahme 102 keine Halterungen oder ähnliches zum geordneten Anordnen von Kleinteilen vorhanden sind, sondern die Kleinteile 130 bevorzugt als Schüttgut in die Aufnahme 102 eingebracht werden können. Durch Drehung der Aufnahme 102 um die Drehachse R können die Kleinteile dann chaotisch innerhalb der Aufnahme 102 bewegt werden. In der Aufnahme können mit der Aufnahme mitdrehbar und in den Innenraum der Aufnahme hineinragend angeordnete Mischelemente vorgesehen sein. Diese können ein Durchmischen der Kleinteile bei Drehung der Aufnahme um die Drehachse R positiv beeinflussen.

Die Aufnahme 102 kann mit einem Antriebselement 121 derart verbunden sein, dass das Antriebselement 121 die Drehung der Aufnahme um die Drehachse R bewirken kann und insbesondere die Drehung mit verschiedenen Drehzahlen in einem Drehzahlbereich von beispielsweise 1 bis 100 Drehungen pro Minute bewirken kann. Das Antriebselement 121 kann beispielsweise ein Stellantrieb oder Servomotor oder ähnlicher Antrieb sein. Die Erfindung ist diesbezüglich jedoch nicht beschränkt.

Die Beschichtungsvorrichtung 100 umfasst weiterhin eine Materialzufuhr 103 mit der Beschichtungsmaterial 131 in die Aufnahme 102 und somit auf die in der Aufnahme befindlichen Kleinteile 130 eingebracht werden kann. Das Beschichtungsmaterial kann beispielsweise durch eine oder mehrere Sprühdüsen oder Injektordüsen in die Aufnahme 102 in Richtung auf die Kleinteile 130 ausgebracht werden. Hinsichtlich der genauen Anordnung und Ausgestaltung der Materialzufuhr ist die Erfindung nicht beschränkt. Bevorzugt sind jedoch Ausführungsformen, bei denen das Beschichtungsmaterial, das zum einen einen Feststoffgehalt aufweist und zum anderen zusätzliche flüssige Komponenten umfassen, als Dispersion oder Nebel in die Aufnahme 102 eingebracht wird, sodass eine möglichst gleichmäßige Verteilung des Beschichtungsmaterials 131 auf den Kleinteilen bevorzugt während der Bewegung der Aufnahme um die Drehachse R erreicht wird. Dabei kann vorgesehen sein, dass die Materialzufuhr 103 während des Beschichtungsvorgangs entweder kontinuierlich Beschichtungsmaterial 131 ausbringt oder zumindest in zeitlich voneinander getrennten Abschnitten oder auch nur während eines begrenzten zeitlichen Abschnitts, dessen Dauer kürzer als die gesamte Prozessdauer des Beschichtens ist, Beschichtungsmaterial 131 ausbringt. Insbesondere kann vorgesehen sein, dass das Beschichtungsmaterial 131 während Zeitintervallen ausgebracht wird, während denen die noch zu beschreibende Trocknungseinrichtung 104 kein Trocknen der Kleinteile bewirkt. Die Menge zugeführten Beschichtungsmaterials insgesamt, sowie die Durchflussmenge (also die Menge Beschichtungsmaterial, die pro Zeiteinheit, etwa pro Sekunde in die Aufnahme eingebracht wird) ist erfindungsgemäß variabel einstellbar.

Die Beschichtungsvorrichtung 100 umfasst weiterhin die Trocknungseinrichtung 104. Die Trocknungseinrichtung 104 ist ausgebildet, um das Beschichtungsmaterial auf den Kleinteilen zu trocknen. Dazu kann die Trocknungseinrichtung beispielsweise als Bestrahlungseinrichtung ausgebildet sein, die elektromagnetische Strahlung wie beispielsweise Infrarotstrahlung oder sichtbares Licht 141 in die Aufnahme 102 und insbesondere in Richtung der Kleinteile 130 emittieren kann. Bei der Bestrahlungseinrichtung kann es sich beispielsweise um einen Infrarotstrahler handeln. Die Bestrahlungseinrichtung kann auch mehrere Bestrahlungselemente umfassen, die an verschiedenen Stellen angeordnet sein können, um beispielsweise eine möglichst gleichmäßige Bestrahlung der Kleinteile 130 zu bewirken. Alternativ oder zusätzlich kann die Trocknungseinrichtung ein Trocknen des Beschichtungsmaterials auf den Kleinteilen auch durch Einbringen warmer Luft in den Innenraum der Aufnahme und/oder mittels Induktion oder ähnlichem bewirken.

Grundsätzlich kann auch vorgesehen sein, dass die Trocknungseinrichtung 104 fest in der Beschichtungseinrichtung 100 angeordnet ist und sich nicht mit der Aufnahme 102 mitdrehen kann. Beispielsweise kann die Trocknungseinrichtung 104 an einem feststehenden Rahmen 101 (oder etwa einer Zugangsöffnung oder -tür für die Aufnahme), gegenüber dem die Aufnahme 102 drehbar gelagert ist, angeordnet sein. Hierdurch wird erreicht, dass sich die Aufnahme 102 relativ zu der Trocknungseinrichtung 104 dreht und somit auch eine möglichst gleichmäßige Trocknung der Kleinteile erreicht wird. Durch die Bestrahlung der Kleinteile (oder Beaufschlagen mit Warmluft oder mittels Induktion) wird das auf den Kleinteilen aufgebrachte Beschichtungsmaterial, insbesondere durch Verdampfen flüssiger Bestandteile wie etwa Lösungsmitteln oder Wasser, getrocknet oder gehärtet, sodass auf den Kleinteilen im Wesentlichen nur der Feststoffgehalt des Beschichtungsmaterials 131 verbleibt.

Das Beschichtungsmaterial kann während dieses Vorgangs entweder getrocknet werden, sodass flüssige Materialien verdampfen und der Flüssigkeitsanteil des Beschichtungsmaterials auf den Kleinteilen reduziert wird und/oder das Beschichtungsmaterial kann durch die Trocknung gehärtet werden, indem beispielsweise aufgrund der Bestrahlung mit der elektromagnetischen Energie aktivierbare Klebestoffe als Teil des Beschichtungsmaterials ausgehärtet werden, sodass der Feststoffgehalt durch die Klebestoffe verhärtet wird und gleichzeitig eine Verbindung mit den Kleinteilen eingegangen wird. Erfindungsgemäß kann die Leistung der Trocknungseinrichtung, also die von der Trocknungseinrichtung ausgegebene Menge Energie pro Zeiteinheit variabel eingestellt werden. Dies kann insbesondere so erfolgen, dass eine bestimmte Temperatur der Kleinteile in der Aufnahme erreicht wird.

Die Beschichtungsvorrichtung 100 umfasst weiterhin eine Absaugung 105, mit der zumindest zeitweise während des Beschichtens ein Fluidvolumenstrom von der Aufnahme in einen Außenraum bewirkt werden kann. Die Absaugung 105 ist hier lediglich als Kanal von der Aufnahme 102 in den Außenraum dargestellt, kann jedoch insbesondere einen Strömungskanal, durch den ein Luftvolumen aus der Aufnahme 102 strömen kann und eine Ventilationseinrichtung (hier nicht gezeigt) umfassen, mit der eine (gerichtete) Strömung von der Aufnahme 102 in den Außenraum der Beschichtungseinrichtung 100 bewirkt werden kann. Es können auch ein oder mehrere Filterelemente in der Absaugung vorgesehen sein, um zu verhindern, dass beispielsweise umweltschädliche oder gesundheitsschädliche Stoffe aus der Aufnahme 102 in die Umgebung gelangen. Unter dem Fluidvolumenstrom ist dabei zum einen eine Gasströmung zu verstehen, wie beispielsweise die aus der Aufnahme 102 abgesaugte Luft. Diese umfasst jedoch gegebenenfalls auch Bestandteile des Beschichtungsmaterials, die während des Beschichtungsprozesses zumindest teilweise verdampfen oder vaporisiert werden und/oder als kleine Flüssigkeitstropfen in dem Gasgemisch in der Aufnahme vorhanden sind. Auch diese werden durch den Fluidvolumenstrom durch die Absaugung abgesaugt. Erfindungsgemäß kann die Absaugrate (beispielsweise gemessen in einem Volumen pro Zeiteinheit) beispielsweise durch Steuern der Ventilationseinrichtung variabel eingestellt werden, um so die Menge abgesaugten Fluidvolumens aus der Aufnahme einzustellen.

Die Beschichtungsvorrichtung 100 umfasst weiterhin eine Steuereinheit 180, die ausgebildet ist, zumindest einige der Funktionen der Beschichtungsvorrichtung 100 zu steuern. Erfindungsgemäß ist die Beschichtungseinrichtung insbesondere so ausgebildet, dass sie basierend auf einem vorgegebenen Schichtmerkmal der Beschichtung, das nach Abschluss des Beschichtungsvorgangs auf den Kleinteilen vorhanden sein oder erreicht werden soll, Prozessparameter der Beschichtungsvorrichtung so steuern kann, dass dieses vorgegebene Schichtmerkmal erreicht wird. Dabei umfasst das Steuern ein Steuern von zumindest einem von dem Feststoffgehalt des Beschichtungsmaterials, einer Zufuhrrate des Beschichtungsmaterials, also beispielsweise wie viel Gramm pro Minute Beschichtungsmaterial zugeführt wird, einer Absaugrate der Absaugung, also beispielsweise wie viel Liter pro Minute der Fluidvolumenstrom beträgt, eine Leistung der Trocknungseinrichtung, also beispielsweise wie viel Watt Leistung durch die Trocknungseinrichtung in Form von elektromagnetischer Strahlung ausgestrahlt werden oder wie viel Kubikmeter Warmluft pro Zeiteinheit in den Innenraum der Aufnahme eingebracht werden, und eine Drehzahl der Aufnahme, 102 beispielsweise gemessen in Umdrehungen pro Minute. Optional kann alternativ oder zusätzlich auch die Neigung der Aufnahme gesteuert werden. Hierdurch wird insbesondere das Mischungsverhalten der Kleinteile verändert.

Es hat sich gezeigt, dass bei einem vorgegebenen zu erreichenden Schichtmerkmal (wie etwa einer vorgegebenen Schichtdicke oder optischen oder haptischen Eigenschaften) ein Steuern dieser Prozessparameter besonders vorteilhaft ist, um sicherzustellen, dass die notwendige Beschichtungsqualität auch tatsächlich für alle Kleinteile erreicht wird und insbesondere durch geeignete Wahl der Prozessparameter auch sehr dünne Schichtdicken zuverlässig erzeugt werden können und gleichzeitig das gewünschte Schichtmerkmal zuverlässig erreicht wird..

Zum Steuern des Feststoffgehalts des Beschichtungsmaterials kann beispielsweise vorgesehen sein, dass die Steuereinheit die Materialzufuhr so steuern kann, dass dem Beschichtungsmaterial beispielsweise mehr oder weniger Flüssigkeit zugesetzt wird. Es können jedoch auch Ausführungsformen vorgesehen sein, in denen der Feststoffgehalt des Beschichtungsmaterials festgelegt ist und der Feststoffgehalt beispielsweise einen bestimmten Anteil an Volumenprozent oder Gewichtsprozent des Beschichtungsmaterials ausmacht. In einem solchen Fall ist ein Steuern des Feststoffgehalts des Beschichtungsmaterials nicht möglich und es findet lediglich ein Steuern eines von der Zufuhrrate des Beschichtungsmaterials, der Absaugrate der Absaugung, der Leistung der Trockungseinrichtung und der Drehzahl der Aufnahme statt. Dabei kann auch vorgesehen sein, dass alle diese Prozessparameter von der Steuereinheit basierend auf dem vorgegebenen Schichtmerkmal gesteuert werden, um sicherzustellen, dass dieses im Beschichtungsvorgang erreicht wird.

Alternativ kann auch vorgesehen sein, dass der Feststoffgehalt manuell eingestellt wird (indem beispielsweise flüssige Komponenten und der Feststoffgehalt manuell zusammengestellt werden). Es kann in solchen Ausführungsformen vorgesehen sein, dass die Steuereinheit beispielsweise Anweisungen an den Bediener zum Zusammenstellen des Beschichtungsmaterials ausgibt (beispielsweise mittels einer Anzeigeeinrichtung).

**In** einigen Ausführungsformen kann vorgesehen sein, dass das vorgegebene Schichtmerkmal beispielsweise eine vorgegebene durchschnittliche Schichtdicke der Beschichtung ist. Auch andere Schichtmerkmale sind, wie beschrieben, denkbar. Die im Nachfolgenden beschriebenen Charakteristiken der vorgegebenen durchschnittlichen Schichtdicke sind jedoch auf solche Schichtmerkmale ebenfalls anwendbar, sodass die nachstehenden Ausführungen zur vorgegebenen Schichtdicke auf alle denkbaren Schichtmerkmale in analoger Weise anwendbar und für diese explizit mit offenbart sind.

Die vorgegebene durchschnittliche Schichtdicke ist diesem Sinne als eine Schichtdicke des Beschichtungsmaterials bzw. der Beschichtung zu verstehen, die im Durchschnitt aller beschichteter Kleinteile erreicht wird (analog für andere Schichtmerkmale, wie beispielsweise Farbsättigung, Säurebeständigkeit, Kratzbeständigkeit etc.). Sie muss daher nicht zwangsläufig bei allen mit dem Verfahren beschichteten Kleinteilen nach der Beschichtung tatsächlich vorliegen, sollte sich aber im Mittel über eine Vielzahl von Kleinteilen, beispielsweise mehrere Hundert oder mehrere Tausend, als durchschnittliche Schichtdicke (entsprechend für andere Schichtmerkmale) einstellen. Durch geeignetes Einstellen der Prozessparameter, wie oben diskutiert, kann dabei sichergestellt werden, dass die Abweichungen von der vorgegebenen durchschnittlichen Schichtdicke (bzw. analog anderer vorgegebener Schichtmerkmale) möglichst gering sind und beispielsweise weniger als 5% oder weniger als 10% der vorgegebenen durchschnittlichen Schichtdicke betragen.

Indem die Prozessparameter des Beschichtungsprozesses basierend auf einer vorgegebenen durchschnittlichen Schichtdicke eingestellt werden, kann zum einen sichergestellt werden, dass möglichst wenig Beschichtungsmaterial verwendet wird, indem beispielsweise durch eine Regulierung der Absaugrate und der Leistung der Trocknungseinrichtung sowie der Zufuhrrate des Beschichtungsmaterials sichergestellt wird, dass möglichst wenig Beschichtungsmaterial abgesaugt wird und im Wesentlichen das gesamte Beschichtungsmaterial auf die Kleinteile aufgebracht wird. Hierdurch kann ökologisch und ökonomisch sinnvoll das Beschichtungsmaterial eingesetzt werden. Zum anderen können durch die gezielte Steuerung der Prozessparameter auch sehr dünne Schichtdicken von weniger als oder höchstens 60µm bis hinunter zu weniger als 4µm erreicht werden. Die erreichbare Schichtdicke hängt dabei vom Beschichtungsmaterial ab und insbesondere von der Größe der Feststoffpartikel, die den Feststoffgehalt bilden, sodass sich hieraus eine untere Schranke für die Schichtdicke ergibt, die im Wesentlichen gleich der Schichtdicke ist, die mit einer Monolage von Feststoffpartikeln des Feststoffgehalts erreicht werden kann.

Während bisher nur beschrieben wurde, dass grundsätzlich eine Beschichtung mit einem vorgegebenen Schichtmerkmal auf die Kleinteile 130 aufgebracht wird, kann auch vorgesehen sein, dass während des Beschichtungsverfahrens mehrere Teilschichten auf die Kleinteile aufgebracht werden. Die Teilschichten von Beschichtungsmaterial können entweder aus demselben Beschichtungsmaterial bestehen, insbesondere durch denselben Feststoff gebildet werden, jedoch in mehreren Schichten nacheinander im Beschichtungsverfahren aufgebracht werden. Dazu können sich beispielsweise Phasen des Einbringens von Beschichtungsmaterial und der Bestrahlung mit der Trocknungseinrichtung abwechseln, sodass mit jeder Phase des Einbringens von Beschichtungsmaterial und dem sich anschließenden Trocknen/Härten durch die Bestrahlung mit der Trocknungseinrichtung Teilschichten bilden lassen.

Es kann alternativ jedoch auch vorgesehen sein, dass die mehreren Schichten aus unterschiedlichen Beschichtungsmaterialien (insbesondere umfassend unterschiedliche Feststoffe) bestehen bzw. gebildet werden. Beispielsweise kann eine erste optisch aktive Teilschicht auf die Kleinteile aufgebracht werden, die beispielsweise eine bestimmte Farbe oder einen Glanzeffekt bewirkt. Eine zweite Teilschicht kann auf diese Schicht aufgebracht werden, die beispielsweise die Beständigkeit des Kleinteils gegenüber Kratzern verbessert. Hierdurch kann auch die erste Teilschicht geschützt werden. Auch andere Ausführungsformen und Kombinationen von unterschiedlichen Beschichtungsmaterialien sind hier denkbar.

Hierzu zeigt die Figur 1 eine vergrößerte, lediglich schematische Ansicht eines beschichteten Kleinteils 130. Das beschichtete Kleinteil ist mit einer Beschichtung 160 versehen, die ein gemeinsames Schichtmerkmal (wie hier etwa eine durchschnittliche Schichtdicke D) aufweist, die beispielsweise einer vorgegebenen durchschnittlichen Schichtdicke entsprechen soll. Auch andere Schichtmerkmale für die Gesamtheit der Schichtdicken können vorgesehen sein. Die Beschichtung 160 wird in der hier gezeigten Ausführungsform durch zwei Teilschichten 161 und 162 gebildet, die jeweils Schichtdicken bzw. Teilschichtdicken A und B aufweisen und mit jeweiligen Schichtmerkmalen entsprechend sämtlicher bisher beschriebenen Ausführungsformen ausgestattet sein können (etwa Schichtdicke, Farbsättigung, Säurebeständigkeit, Kratzbeständigkeit, etc.), wobei die Summe aus den Teilschichtdicken A+B=D ist. Diese Ausführungsform ist nicht auf das Aufbringen von lediglich zwei Teilschichten beschränkt. Es können auch 3, 4, 5 oder mehr Teilschichten aufgebracht werden.

Im Sinne der Erfindung kann zum einen vorgesehen sein, dass die oben beschriebenen Prozessparameter insgesamt so gesteuert werden, dass die auf die Kleinteile aufgebrachte Beschichtung eine gesamte Schichtdicke D (oder ein sonstiges Schichtmerkmal) aufweist und zum anderen können die Prozessparameter in einzelnen Teilschritten des Prozesses so gesteuert werden, dass ein für die jeweiligen Schichten jeweils vorgegebenes Schichtmerkmal (wie etwa vorgegebene durchschnittliche Schichtdicken der Teilschichten A und B) erreicht werden. Hiermit wird sichergestellt, dass nicht nur die Schichtdicke der gesamten Beschichtung auf den Kleinteilen 130 gleich der vorgegebenen durchschnittlichen Schichtdicke ist, sondern auch die einzelnen Teilschichten ihre jeweiligen Funktionen zuverlässig erfüllen können.

Die vorgegebene Schichtdicke kann als Schichtmerkmal für die Gesamtheit der Teilschichten oder als zusätzliche Randbedingung der Steuereinheit 180 beispielsweise über eine Eingabeeinrichtung 181 zur Verfügung gestellt werden und kann beispielsweise als Datensatz vorliegen. Die Eingabeeinrichtung 181 kann beispielsweise als eine Tastatur umfassender Laptop oder Touchscreen ausgeführt sein, über die ein Bediener eine durchschnittliche Schichtdicke an die Steuereinheit vorgeben kann. Diese vorgegebene durchschnittliche Schichtdicke kann vom Bediener beispielsweise basierend auf einer Kundenbestellung eingegeben werden. Alternativ kann auch vorgesehen sein, dass die Eingabeeinrichtung zum Einlesen von Informationen ausgebildet ist und kann beispielsweise als Barcode-Scanner oder QR-Scanner oder eine Texterkennung umfassende Einrichtung ausgebildet sein. Hierdurch kann beispielsweise ein Auftragsformular eingelesen und aus einem QR-Code oder Barcode oder dem Text des Auftrags erkannt werden, wie groß die vorgegebene durchschnittliche Schichtdicke sein soll.

Allgemeiner kann auch vorgesehen sein, dass über die Eingabeeinrichtung Informationen, die indikativ für das zu erreichende Schichtmerkmal (wie hier etwa die vorgegebene durchschnittliche Schichtdicke) sind, eingegeben werden. Hierzu kann beispielsweise eine zu erreichende Farbsättigung auf der Oberfläche der Kleinteile oder eine zu erreichende Korrosionsbeständigkeit oder elektrische Leitfähigkeit auf der Oberfläche der Kleinteile oder andere Eigenschaften, die durch die Beschichtung zu einem bestimmten Maße erreicht werden sollen, zählen.

Aus diesen Informationen und unter Berücksichtigung beispielsweise der in einem Speicher der Steuereinheit 180 hinterlegten Informationen zu den Feststoffen im Feststoffgehalt des Beschichtungsmaterials kann die Steuereinheit dann die notwendige Schichtdicke ermitteln und zur Steuerung der Prozessparameter verwenden. Die Erfindung ist jedoch hinsichtlich der Art und Weise, wie die vorgegebene durchschnittliche Schichtdicke erhalten wird, nicht beschränkt.

Figur 2 zeigt ein Fließschema eines Verfahrens zum Beschichten von Kleinteilen, das mit einer Beschichtungsvorrichtung entsprechend jeder der Ausführungsformen der Figur 1 durchgeführt werden kann. Dieses Verfahren nutzt als Beispiel eines Schichtmerkmals eine vorgegebene (durchschnittliche) Schichtdicke, ist jedoch auf jedes Schichtmerkmal, wie etwa eine minimale oder maximale Schichtdicke, eine zu erreichende Farbsättigung, eine zu erreichende Säurebeständigkeit oder Kratzbeständigkeit oder ähnliches analog anwendbar, sodass auch andere Schichtmerkmale als die im Folgenden beschriebene durchschnittliche Schichtdicke ausdrücklich mit umfasst sind.

Das Verfahren 200 beginnt mit einem Schritt 201, bei dem Informationen, die indikativ für eine vorgegebene durchschnittliche Schichtdicke, die während des Beschichtungsvorgangs erreicht werden soll, eingegeben werden. Wie bereits beschrieben, können diese Informationen auch die vorgegebene durchschnittliche Schichtdicke selbst sein. Alternativ kann es sich dabei jedoch auch um Informationen handeln, mit deren Hilfe die Steuereinheit 180 der Figur 1 unter Berücksichtigung weiterer Informationen, beispielsweise zum Beschichtungsmaterial, die durchschnittliche Schichtdicke, die während des Beschichtens erreicht werden muss, bestimmen kann.

Die Informationen können für den Fall, dass die Beschichtung in mehreren Teilschritten erfolgen und mehrere Teilschichten umfassend ausgeführt werden soll, auch zusätzlich Informationen zu den einzelnen Teilschichten enthalten. Beispielsweise kann das zu verwendende Beschichtungsmaterial für die einzelnen Teilschichten vorgegeben werden und/oder Informationen zu dem Feststoffgehalt im Beschichtungsmaterial vorgegeben werden. Alternativ oder zusätzlich kann auch eine Prozesszeit für den Beschichtungsvorgang vorgegeben werden, die dann als weiterer Parameter bzw. Randbedingung zum Steuern der Prozessparameter des Beschichtungsvorgangs genutzt werden kann.

Alternativ oder zusätzlich können die Informationen auch Informationen über eine zu beschichtende Oberfläche der Kleinteile umfassen. So kann die Angabe einer vorgegebenen durchschnittlichen Schichtdicke in einigen Ausführungsformen allein noch nicht ausreichen, um die Prozessparameter einzustellen. Vielmehr muss ggf. auch die gesamte zu beschichtende Oberfläche ermittelt werden, da hiervon die notwendige Menge an Beschichtungsmaterial abhängt. Durch Vorgabe der Oberfläche, also insbesondere des Flächeninhalts der Kleinteile, die mit der Beschichtung versehen werden sollen, kann dies in einigen Ausführungsformen dazu beitragen, das Beschichtungsergebnis vorteilhaft zu beeinflussen, indem beispielsweise die Zufuhrrate oder gesamte Zufuhrmenge des Beschichtungsmaterials während des Beschichtungsvorgangs eingestellt wird, sodass sichergestellt ist, dass zum Erreichen der vorgegebenen durchschnittlichen Schichtdicke auf den einzelnen Kleinteilen mit Ende des Beschichtungsvorgangs genug Beschichtungsmaterial zugeführt wird. Dies kann auch genutzt werden, um die Menge des zugeführten Beschichtungsmaterials nach oben hin zu beschränken, um sicherzustellen, dass die Beschichtung auf den Kleinteilen die vorgegebene durchschnittliche Schichtdicke nicht oder nicht um mehr als einen vorgegebenen absoluten Wert (beispielsweise 1µm oder 2µm) oder einen vorgegebenen relativen Wert (beispielsweise bis zu 5% oder bis zu 10% der vorgegebenen durchschnittlichen Schichtdicke) überschreitet.

Im Schritt 202 kann die Steuereinheit dann aus den Informationen des Schritts 201 die vorgegebene durchschnittliche Schichtdicke (oder analog das vorgegebene Schichtmerkmal) bestimmen. Dies kann beispielsweise das direkte Übernehmen der eingegebenen durchschnittlichen Schichtdicke umfassen oder ein Errechnen der notwendigen vorgegebenen durchschnittlichen Schichtdicke beinhalten.

In letzterem Fall kann beispielsweise aus den gewonnenen Informationen aus dem Schritt 201 und unter Berücksichtigung der Steuereinheit weiterhin zugänglicher Informationen, beispielsweise zum Beschichtungsmaterial selbst, eine notwendige Schichtdicke als vorgegebene durchschnittliche Schichtdicke bestimmt werden, die beispielsweise die technischen Anforderungen an die Beschichtung erfüllt. Dazu kann die Steuereinheit über geeignete Algorithmen verfügen, um aus den Informationen die notwendige vorgegebene durchschnittliche Schichtdicke (analog andere Schichtmerkmale) abzuleiten. Alternativ oder zusätzlich kann auch vorgesehen sein, dass durchschnittliche Schichtdicken zu bestimmten Kombinationen von im Schritt 201 einzugebenden Informationen, beispielsweise in Form einer Lookup-Table (LUT) oder sonstigen Datenstruktur, in der Steuereinheit hinterlegt sind.

Diese Schichtdicken in der Datenstruktur können beispielsweise in vorherigen Experimenten bestimmt worden sein. In einem solchen Fall kann insbesondere vorgesehen sein, dass das Eingeben von Informationen, die indikativ für die vorgegebene durchschnittliche Schichtdicke sind, genau so ermöglicht wird, dass die eingegebenen Informationen als Pointer zu einem Eintrag in der Datenstruktur oder der LUT verwendet werden können und mit diesem Pointer dann eine definierte, vorgegebene durchschnittliche Schichtdicke aus der Datenstruktur bzw. der LUT entnommen werden kann. Alternativ kann auch vorgesehen sein, dass mithilfe eines deterministischen Algorithmus oder einer künstlichen Intelligenz, insbesondere einem neuronalen Netz, aus den eingegebenen Informationen eine durchschnittliche Schichtdicke errechnet wird.

In einem Schritt 203, der auch als Teil des Schritts 202 ausgestaltet sein kann, kann für den Fall, dass die Beschichtung aus mehreren Teilschichten bestehen soll, die jeweils notwendige Teilschichtdicke bestimmt (etwa basierend auf für die jeweiligen Teilschichten verfügbaren Teilschichtmerkmalen) werden und für die weitere Steuerung des Verfahrens genutzt werden. Das Bestimmen der Teilschichtdicken kann analog zu sämtlichen Ausführungsformen zum Bestimmen der vorgegebenen durchschnittlichen Schichtdicke erfolgen.

Im Schritt 204 wird dann basierend auf der vorgegebenen Schichtdicke und/oder den vorgegebenen Teilschichtdicken aus den Schritten 202 und 203 eine Kombination von Prozessparametern abgeleitet oder bestimmt, mit denen der Beschichtungsvorgang durchgeführt wird.

Dies kann, wie bereits beschrieben, insbesondere einen Feststoffgehalt des Beschichtungsmaterials, eine Zufuhrrate des Beschichtungsmaterials, eine Absaugrate der Absaugung, eine Leistung der Trocknungseinrichtung und/oder eine Drehzahl der Aufnahme umfassen. Es können auch alle diese Prozessparameter oder nur eine Untergruppe dieser Prozessparameter im Schritt 204 bestimmt werden, um den Beschichtungsvorgang zu steuern.

In einigen Ausführungsformen kann vorgesehen sein, dass der Feststoffgehalt des Beschichtungsmaterials als vorgegebene Größe in den Beschichtungsprozess eingeht. In einem solchen Fall wird der Feststoffgehalt nicht als einstellbarer oder steuerbarer Prozessparameter angesehen, aber die übrigen Prozessparameter können immer noch einzeln oder in Kombination gesteuert werden, um die vorgegebene durchschnittliche Schichtdicke (analog andere Schichtmerkmale) zu erreichen. Zum Einstellen oder Bestimmen der zum Erreichen der jeweiligen vorgegebenen durchschnittlichen Schichtdicke (analog andere Schichtmerkmale) der Beschichtung notwendigen Prozessparameter kann die Steuereinheit beispielsweise über eine (weitere) Datenstruktur, insbesondere eine weitere LUT verfügen, in der für das Erreichen einer bestimmten vorgegebenen durchschnittlichen Schichtdicke (analog andere Schichtmerkmale) zu verwendende Prozessparameter hinterlegt sind.

Die Datenstruktur kann als Eingabewerte neben der vorgegebenen durchschnittlichen Schichtdicke auch weitere Informationen, beispielsweise zu dem zu verwendenden Beschichtungsmaterial, einer etwaig vorgegebenen Prozessdauer und eine zu beschichtende Oberfläche pro Kleinteil und ggf. die Gesamtanzahl der Kleinteile, umfassen. Für jede Kombination dieser Eingabewerte kann in der Datenstruktur ein Satz von Prozessparametern entsprechend obiger Ausführungsformen hinterlegt sein, mit denen diese Eingabewerte erreicht werden können.

Die hinterlegten Prozessparameter können dabei durch vorherige Experimente mit dem jeweiligen Beschichtungsmaterial bestimmt worden sein. Hierzu kann beispielsweise ein Referenzkleinteil mit vorgegebener Oberfläche verwendet werden. Eine Vielzahl dieser Referenzkleinteile (beispielsweise jeweils immer 100 Stück) kann dann mit der Bestrahlungseinrichtung mit unterschiedlichen Prozessparametern beschichtet werden. Im Anschluss kann geprüft werden, ob bestimmte Vorgaben insbesondere hinsichtlich der vorgegebenen durchschnittlichen Schichtdicke erreicht wurden. Ist dies nicht der Fall, kann der Vorgang mit anderen Prozessparametern wiederholt werden, bis die gewünschte durchschnittliche Schichtdicke erreicht wird.

Diese Experimente können beispielsweise umfassen, dass zunächst eine vorgegebene Prozesszeit, eine vorgegebene durchschnittliche Schichtdicke (analog andere Schichtmerkmale) und die Oberfläche des Referenzkleinteils sowie die Anzahl der Referenzkleinteile und ggf. das zu verwendende Beschichtungsmaterial angegeben wird. Aus der gesamten Oberfläche eines Referenzkleinteils multipliziert mit der Anzahl der Referenzkleinteile kann dann ermittelt werden, wie groß die insgesamt einzubringende Menge des Beschichtungsmaterials während des Beschichtungsvorgangs sein muss, um die vorgegebene durchschnittliche Schichtdicke (analog andere Schichtmerkmale) auf jedem Kleinteil mindestens zu erreichen. Hieraus lässt sich aufgrund der angegebenen Prozesszeit dann eine Zufuhrrate des Beschichtungsmaterials ermitteln. Das insgesamt einzubringende Beschichtungsmaterial kann dabei bestimmt werden, indem die Menge an Feststoff ermittelt wird, die notwendig ist, um bei einer vorgegebenen zu beschichtenden Oberfläche des Referenzkleinteils die vorgegebene durchschnittliche Schichtdicke (analog andere Schichtmerkmale) zu erreichen. Diese Menge kann dann mit der Anzahl an Referenzkleinteilen multipliziert werden, womit die insgesamt mindestens einzubringende Menge an Beschichtungsmaterial (bei bekanntem Feststoffgehalt) bekannt ist.

Im Falle eines Referenzkleinteils in Form einer Kugel entspricht das Volumen der Beschichtung der Kugelschale, die auf der Oberfläche des Kleinteils, also der zu beschichtenden Oberfläche des Referenzkleinteils, mit der vorgegebenen durchschnittlichen Schichtdicke während der Beschichtung gebildet wird. Dies ist also gleich ${V}_{Beschichtung} = \frac{4}{3} π \left({\left(R+D\right)}^{3}-{R}^{3}\right) ,$ wobei R der Radius des Referenzkleinteils ist und D die vorgegebene durchschnittliche Schichtdicke. Analoges gilt natürlich auch beim Erzeugen von Teilschichtdicken, wobei an die Stelle D jeweils die vorgegebene Teilschichtdicke tritt und an die Stelle von R das Volumen der Kugel unterhalb der jeweiligen Teilschicht.

Aus diesem Volumen und der Größe der Feststoffpartikel lässt sich dann die Menge an Feststoff ermitteln, die als Teil des Beschichtungsmaterials während der Beschichtung mindestens eingebracht werden muss. Hieraus lässt sich unter Berücksichtigung der Prozesszeit bzw. bei Vorsehen von Phasen in denen kein Beschichtungsmaterial in die Aufnahme eingebracht wird nur dem Teil der Prozesszeit, während dem ein Einbringen von Beschichtungsmaterial erfolgt, dann die Zufuhrrate des Beschichtungsmaterials ermitteln.

Die Absaugrate der Absaugung wiederum lässt sich über die Prozesszeit und die Menge an verdampfenden flüssigen Bestandteilen zum Aufbringen der mindestens erforderlichen Menge an Beschichtungsmaterial (siehe oben) ermitteln.

Unter Berücksichtigung der Prozesszeit und einer etwaig notwendigen Zeit zum Trocknen des Beschichtungsmaterials lässt sich weiterhin die Leistung der Trocknungseinrichtung ermitteln. Dies kann zusätzlich oder alternativ auch durch Bestimmen der Temperatur der Kleinteile mit einem geeigneten Temperatursensor erfolgen.

Die Drehzahl der Aufnahme als Prozessparameter kann beispielsweise auf Erfahrungswerten beruhen und kann insbesondere die Anzahl der Kleinteile und die Größe der Kleinteile berücksichtigen. Es kann auch vorgesehen sein, dass unter Verwendung statistischer Mittel die Durchmischung der Kleinteile bei unterschiedlichen Drehzahlen unter Berücksichtigung der Form und/oder Größe der Kleinteile bestimmt wird und hieraus eine optimale Drehzahl ermittelt wird, mit der eine optimale Verteilung von Beschichtungsmaterial und optimale Trocknung der zu beschichtenden Kleinteile mit der Trocknungseinrichtung gewährleistet wird.

Ausgehend von diesen Werten, die für die Referenzkleinteile ermittelt wurden, kann dann beispielsweise ein deterministisches Modell genutzt werden, mit dem für Kleinteile mit anderer zu beschichtender Oberflächengeometrie oder einer Beschichtung während einer anderen verfügbaren Prozesszeit die notwendigen Prozessparameter eingestellt werden können. Dieses deterministische Modell kann der Steuereinheit anstelle einer vorgegebenen Datenstruktur zur Verfügung gestellt werden, um für beliebige Kleinteile die notwendigen Prozessparameter zu ermitteln.

Alternativ kann auch vorgesehen sein, dass durch eine Vielzahl von Experimenten ein Datensatz generiert wird, mit dem eine künstliche Intelligenz trainiert werden kann und diese künstliche Intelligenz kann dann benutzt werden, um beispielsweise basierend auf einer vorgegebenen durchschnittlichen Schichtdicke, einer vorgegebenen Prozesszeit und einer vorgegebenen zu beschichtenden Oberfläche der Kleinteile sowie optional einem vorgegebenen Feststoffgehalt des Beschichtungsmaterials die oder den übrigen Prozessparameter zu bestimmen.

Im anschließenden Schritt 205 des Verfahrens der Figur 2 wird dann das Verfahren zum Beschichten der Kleinteile ausgeführt, indem die Prozessparameter von der Steuereinheit entsprechend der ermittelten bzw. bestimmten Werte eingestellt werden, um so ein Beschichten der Kleinteile zu erreichen, mit dem das oder die vorgegebenen Schichtmerkmale sicher erreicht wird und gleichzeitig das Beschichten möglichst ökonomisch stattfindet.

Es hat sich in Experimenten der Erfinder gezeigt, dass insbesondere die folgenden Prozessparameter besonders vorteilhaft sind, um vorgegebene Schichtmerkmale und gleichzeitig möglichst geringe Schichtdicken höchstens oder kleiner als 60 µm bis hin zu Schichtdicken gleich oder kleiner als 4 µm zu erreichen:
- der Feststoffgehalt beträgt zwischen 0,5% und 25% Massenanteil oder zwischen 0,75% und 15% Massenanteil; und/oder
- die Zufuhrrate beträgt zwischen 1g/min und 200g/min oder zwischen 1g/min und 120g/min;
- die Absaugrate beträgt zwischen 10m³/h und 1400m³/h oder zwischen 50m³/h und 1000m³/h; und/oder
- die Leistung der Trocknungseinrichtung wird so gesteuert, dass eine Kleinteiltemperatur zwischen 3°C und 150°C oder zwischen 10°C und 130°C erreicht wird; und/oder
- die Drehzahl der Aufnahme beträgt zwischen 1dpm und 50dpm oder zwischen 1dpm und 28dpm.

Dieser Feststoffgehalt zusammen mit den übrigen Prozessparametern gewährleistet, dass das Beschichtungsmaterial ausreichend flüssig ist, um die Kleinteile vor der Trocknung des Beschichtungsmaterials bei der Drehzahl der Aufnahme zuverlässig rundum mit Beschichtungsmaterial zu versehen, wobei die sich bildende Schicht praktisch unabhängig von der zu beschichtenden Oberflächengeometrie sehr homogen ist. Gleichzeitig wird durch die Wahl der übrigen Prozessparameter sichergestellt, dass möglichst das gesamte Beschichtungsmaterial (insbesondere der Feststoffgehalt) an den Kleinteilen verbleibt und nicht durch frühzeitiges Absaugen aus der Aufnahme entfernt wird. Mit der Wahl dieser Prozessparameter wird also ein ökologisch und ökonomisch besonders gutes Beschichtungsergebnis erreicht.

## Patentansprüche

1. Verfahren zum Beschichten von Kleinteilen mit einer Beschichtungsvorrichtung, die Beschichtungsvorrichtung umfassend eine drehbar gelagerte Aufnahme, in der die Kleinteile während des Beschichtens aufgenommen werden, einer Materialzufuhr, durch die während des Beschichtens zumindest zeitweise Beschichtungsmaterial zugeführt wird, einer Trocknungseinrichtung, mit der das Beschichtungsmaterial auf den Kleinteilen getrocknet wird, und einer Absaugung, die zumindest zeitweise während des Beschichtens einen Fluidvolumenstrom von der Aufnahme in einen Außenraum bewirkt, wobei das Verfahren basierend auf vorgegebenen Schichtmerkmal der Beschichtung ein Steuern von wenigstens einem von einem Feststoffgehalt des Beschichtungsmaterials, einer Zufuhrrate des Beschichtungsmaterials, einer Absaugrate der Absaugung, einer Leistung der Trocknungseinrichtung, einer Drehzahl der Aufnahme, einer Neigung der Aufnahme umfasst.

2. Verfahren nach Anspruch 1, wobei das Steuern weiterhin basierend auf einer vorgegebenen Prozesszeit erfolgt.

3. Verfahren nach Anspruch 1 oder 2, wobei das Steuern weiterhin basierend auf einer zu beschichtenden Oberfläche der Kleinteile erfolgt.

4. Verfahren nach einem der Ansprüche 1 bis 3, wobei das Verfahren ein Aufbringen von wenigstens zwei Teilschichten umfasst und wobei die Teilschichten zusammen die Beschichtung bilden.

5. Verfahren nach Anspruch 4, wobei das Verfahren ein Bestimmen von Teilschichtmerkmalen umfasst und wobei das Steuern ein Steuern von wenigstens einem von einem Feststoffgehalt des Beschichtungsmaterials, einer Zufuhrrate des Beschichtungsmaterials, einer Absaugrate der Absaugung, einer Leistung der Trocknungseinrichtung, einer Drehzahl der Aufnahme basierend auf jedem der Teilschichtmerkmale umfasst.

6. Verfahren nach einem der Ansprüche 1 bis 5, wobei die durchschnittliche Schichtdicke gleich oder kleiner als 60µm oder 30µm oder 15µm oder 10µm oder 4µm ist.

7. Verfahren nach einem der Ansprüche 1 bis 6, wobei das Steuern weiterhin basierend auf einem vorgegebenen Feststoffgehalt des Beschichtungsmaterials erfolgt.

8. Verfahren nach einem der Ansprüche 1 bis 7, wobei:
- der Feststoffgehalt zwischen 0,5% und 25% Massenanteil oder zwischen 0,75% und 15% Massenanteil beträgt und/oder
- die Zufuhrrate zwischen 1g/min und 200g/min oder zwischen 1g/min und 120g/min beträgt und/oder
- die Absaugrate zwischen 10m³/h und 1400m³/h oder zwischen 50m³/h und 1000m³/h beträgt und/oder
- die Leistung der Trocknungseinrichtung so gesteuert wird, dass eine Kleinteiltemperatur zwischen 3°C und 150°C oder zwischen 10°C und 130°C erreicht wird und/oder
- die Drehzahl der Aufnahme zwischen 1dpm und 50dpm oder zwischen 1dpm und 28dpm beträgt.

9. Verfahren nach einem der Ansprüche 1 bis 8, wobei das Steuern ein Steuern des Feststoffgehalts des Beschichtungsmaterials, der Zufuhrrate des Beschichtungsmaterials, der Absaugrate der Absaugung, der Leistung der Trocknungseinrichtung und der Drehzahl der Aufnahme umfasst.

10. Verfahren nach einem der Ansprüche 1 bis 9, wobei die Beschichtungsvorrichtung eine Eingabeeinrichtung zum Eingeben von für das vorgegebene Schichtmerkmal indikativen Informationen umfasst, wobei das Verfahren weiterhin ein Steuern basierend auf den Informationen umfasst.

11. Verfahren nach Anspruch 10, wobei das Eingeben ein manuelles Eingeben und/oder ein automatisches Einlesen der Informationen umfasst.

12. Beschichtungsvorrichtung zum Beschichten von Kleinteilen, die Beschichtungsvorrichtung umfassend eine drehbar gelagerte Aufnahme, in der die Kleinteile während des Beschichtens aufgenommen werden können, einer Materialzufuhr, durch die während des Beschichtens zumindest zeitweise Beschichtungsmaterial zugeführt werden kann, einer Trocknungseinrichtung, mit der das Beschichtungsmaterial auf den Kleinteilen getrocknet werden kann, einer Absaugung, die zumindest zeitweise während des Beschichtens einen Fluidvolumenstrom von der Aufnahme in einen Außenraum bewirken kann, und einer Steuereinheit, die ausgebildet ist, basierend auf einem vorgegebenen Schichtmerkmal der Beschichtung wenigstens eines von einem Feststoffgehalt des Beschichtungsmaterials, einer Zufuhrrate des Beschichtungsmaterials, einer Absaugrate der Absaugung, einer Leistung der Trocknungseinrichtung, einer Drehzahl der Aufnahme, einer Neigung der Aufnahme zu steuern.

13. Beschichtungsvorrichtung nach Anspruch 12, wobei die Beschichtungsvorrichtung zum Ausführen eines Verfahren nach einem der Ansprüche 1 bis **11** ausgebildet ist.

14. Beschichtungsvorrichtung nach Anspruch 12 oder 13, wobei die Beschichtungsvorrichtung eine Eingabeeinrichtung zum Eingeben von für das vorgegebene Schichtmerkmal indikativen Informationen umfasst, wobei die Steuereinheit ausgebildet ist, das Steuern basierend auf den eingegebenen Informationen durchzuführen.

15. Beschichtungsvorrichtung nach Anspruch 14, wobei die Eingabeeinrichtung zum manuellen Eingeben und/oder automatischen Einlesen der Informationen ausgebildet ist.
